# FASCICULE DE BREVET EUROPEEN

(11) **EP 0 549 494 B1**
(45) Date de publication et mention de la délivrance du brevet: **01.04.1998**
(21) Numéro de dépôt: 92420475.3
(22) Date de dépôt: 21.12.1992
(51) Int. Cl.: D01F 6/74

(54) **Procédé de filage de solutions de polyamide-imides à base de métaphénylène diisocyanates et fibres ainsi obtenues**
Spinnverfahren von Polyamidimidlösungen auf Basis von Metaphenylendiisocyanat und daraus hergestellte Fasern
Process for spinning solutions of polyamide-imides based on metaphenylene diisocyanate and fibres made thereof

(30) Priorité: 24.12.1991 FR 9116339
(43) Date de publication de la demande: 30.06.1993
(73) Titulaire: RHONE-POULENC FIBRES, 69003 Lyon (FR)
(72) Inventeur: Michaud, Philippe, F-69006 Lyon (FR); Perier, Marie-Eve, F-69009 Lyon (FR); Russo, Jean, F-69009 Lyon (FR)
(74) Mandataire: Esson, Jean-Pierre

(56) Documents cités:
- EP-A- 0 360 707
- EP-A- 0 360 708
- FR-A- 1 600 067
- FR-A- 2 045 566
- FR-A- 2 079 785
- FR-A- 2 149 020

## Description

La présente invention concerne un procédé pour l'obtention de fibres thermostables par filage en solution de polyamides-imides et les fibres ainsi obtenues.

Il est connu selon le FR 2 079 785 de fabriquer des fils brillants à base de polyamides-imides contenant au moins 3 % d'enchaînements issus de dicarboxy-3,5 benzène sulfonate de métal alcalin ou alcalino-terreux par filage humide d'une solution de polymère dans la N-méthyl-pyrrolidone, dans un bain aqueux contenant également de la N-méthyl-pyrrolidone puis étirage, lavage, séchage.

Mais de tels fils possèdent outre une coloration jaune importante, une tenue thermomécanique insuffisante pour certaines applications.

Pour améliorer les propriétés mécaniques des polyamides-imides il a également été préparé, selon le FR 2 643 084 des fibres à base de polyamides-imides préférentiellement issus de diphényl éther-4,4' diisocyanate. Mais de telles fibres présentent une faible étirabilité ne permettant pas d'accéder à de faibles titres au brin.

De plus, le diphényléther-4,4' diisocyanate est un produit difficilement accessible commercialement et coûteux.

La présente invention concerne un procédé pour l'obtention de fils et fibres à base de polyamides-imides par filage d'une solution dans la diméthylalkylène urée d'un polymère comportant :
- des enchaînements amides-imides (A) de formule :
- éventuellement des enchaînements amides (B) de formule :
- éventuellement des enchaînements amides (C) de formule :

   -NH-Ar₁-NH-CO-R-CO-
- des enchaînements imides (D) de formule : dans lesquels:
   * Ar₁ représente un radical aromatique divalent métaphénylène,
   * Ar₂ représente un radical aromatique trivalent,
   * Ar₃ représente un radical aromatique tétravalent,
   * R représente un radical aromatique divalent,
   * M représente un métal alcalin ou alcalino-terreux.
- les enchaînements (A) étant présents à raison de 0 à 100 %, de préférence 20 à 100 %,
- les enchaînements (B) étant présents à raison de 0 à 5 %,
- les enchaînements (C) étant présents à raison de 0 à 80 %,
- les enchaînements (D) étant présents à raison de 0 à 80 %, la somme des enchaînements (A) + (B) + (C) + (D) étant égale à 100 %, dans un milieu coagulant aqueux contenant 30 à 80 % en poids de diméthylalkylène urée (DMAU), de préférence 50 à 65 %,
- étirage des filaments obtenus à un taux d'au moins 2 X,
- élimination du solvant résiduel,
- séchage par tout moyen connu,
- surétirage à un taux de 2 X au moins, de préférence au moins 3 X, à une température d'au moins 250 °C, généralement au moins 300 °C ou même plus, le taux d'étirage total étant d'au moins 5 X, de préférence au moins 6 X.

De préférence le polyamide-imide utilisé possède une viscosité inhérente ≥ 0,8 dl/g.

La diméthylalkylène urée utilisée est de préférence la diméthyléthylène urée ou la diméthylpropylène urée.

Les fils et fibres selon la présente invention peuvent également être préparés par filage à sec d'une solution de concentration 15 à 35 %, de préférence 20 à 30 % dans la diméthylalkylène urée d'un polyamide-imide contenant les enchaînements d'un copolymère A, B, C et D de formule décrite ci-dessus, avec Ar₁, Ar₂, Ar₃, R et M ayant la même signification, dans une atmosphère évaporatoire maintenue à température voisine ou supérieure au point d'ébullition du solvant, les filaments à la sortie de l'enceinte évaporatoire étant débarrassés de leur solvant résiduel. Pour cela il peuvent être lavés avec de l'eau, éventuellement bouillante et sous pression, séchés de manière habituelle, de préférence à une température supérieure à 80 °C. Ils peuvent aussi être traités thermiquement à une température ≥ 160 °C sous pression réduite, et/ou sous atmosphère inerte. Après être débarrassés de leur solvant résiduel ils sont étirés à une température supérieure à 250 °C, de préférence supérieure à 300 °C, de préférence en absence d'oxygène.

Le taux d'étirage total pratiqué est d'au moins 5 X, de préférence au moins 6 X.

De tels polymères peuvent être obtenus par réaction (a), en proportions sensiblement stoechiométriques et en absence de catalyseur, dans un solvant polaire anhydre de métaphénylène diisocyanate, avec au moins un réactif acide comprenant un anhydride-acide aromatique éventuellement un dianhydride aromatique, éventuellement un dicarboxy-3,5 benzène sulfonate alcalin ou alcalino-terreux, et éventuellement un diacide aromatique dans les conditions opératoires décrites dans la demande de brevet français 1 600 067 déposée le 30 décembre 1968.

Ces polymères peuvent également être obtenus par réaction (b) du diisocyanate indiqué ci-dessus et d'un réactif acide comprenant un dianhydride aromatique, et un diacide aromatique, éventuellement d'un dicarboxy-3,5-benzène sulfonate alcalin ou alcalino terreux, en absence d'anhydride acide aromatique, en proportions stoechiométriques et en absence de catalyseur.

Lorsque l'on utilise la réaction (a) les proportions des différents enchaînements sont les suivantes :
- enchaînements (A) : 20 à 100 %
- enchaînements (B) : 0 à 5 %
- enchaînements (C) : 0 à 80 %
- enchaînements (D) : 0 à 80 %

Lorsque l'on utilise la réaction (b) les proportions des enchaînements sont les suivantes :
- enchaînements (A) : 0 %
- enchaînements (B) : 0 à 5 %
- enchaînements (C) : 0 à 80 %
- enchaînements (D) : 0 à 80 %.
La somme des enchaînements (A) + (B) + (C) + (D) = 100 %.

Eventuellement, on peut ajouter au métaphénylènediisocyanate, une proportion mineure d'un autre diisocyanate aromatique, aliphatique, ou cycloaliphatique dans le but d'améliorer certaines propriétés des articles conformés; par exemple il peut être intéressant pour améliorer les propriétés mécaniques des fibres obtenues de substituer jusqu'à 30 % de m-PDI par du paraphénylènediisocyanate (p-PDI).

Comme anhydride acide on utilise de préférence l'anhydride trimellique et comme dianhydride aromatique on peut citer les dianhydrides d'acide pyromellique, d'acide diphényl 3,3' 4,4'-tétracarboxylique, d'acide naphtalène-2,3,6,7-tétracarboxylique, d'acide diphényléther-3,3',4,4' tétracarboxylique, d'acide diphénylsulfone-3,3',4,4' tétracarboxylique et de préférence, le dianhydride d'acide diphénylcétone-3,3'4,4'-tétracarboxylique. Plusieurs de ces dianhydrides peuvent être utilisés en mélange ; et, parmi les diacides aromatiques, les acides téréphtalique et isophtalique sont souvent utilisés et, quoique l'acide téréphtalique soit préféré, d'autres diacides peuvent convenir, tels que les acides biphényl-dicarboxyliques ou naphtalène-dicarboxyliques. L'anhydride trimellique utilisé doit être pur et en particulier ne pas contenir plus de 5 % en mole d'acide trimellique.

Le dicarboxy-3,5-benzène sulfonate de métal alcalin ou alcalino-terreux est de préférence le sulfonate de sodium ou de potassium.

Les différents composés acides ou anhydrides-acides et dianhydride sont présents dans les proportions molaires suivantes :
- anhydride-acide aromatique : de 0 à 100 % par rapport à l'ensemble des réactifs acides, de préférence 20 à 100 %,
- diacide aromatique : de 0 à 80 %,
- dicarboxy-benzène sulfonate en proportion de 0 à 5 %
- dianhydride aromatique : de 0 à 80 % par rapport à l'ensemble des réactifs acides. Les polymères ainsi obtenus possèdent de préférence une viscosité inhérente d'au moins 0,8 dl/g, de préférence au moins 0,9 dl/g, pour pouvoir être filés et donner des fils présentant de bonnes propriétés mécaniques.

En dessous de ces valeurs de viscosité, les masses moléculaires sont insuffisantes et les fils obtenus sont difficilement utilisables.

Les polyamide-imides possèdent également une température de transition vitreuse d'au moins 290 °C, généralement supérieure à 300 °C, ce qui contribue à accéder à des fils de bonne tenue thermomécanique. La viscosité inhérente représente la mesure du temps d'écoulement d'une solution de polymère à 0,5 % (poids/volume) dans la DMEU à 25 % dans un capillaire de 0,8 mm de diamètre.$\text{η = 4,6 (log t1 - log t0)}$
t0 (en secondes) étant le temps d'écoulement du solvant pur
t1 (en secondes) étant le temps d'écoulement de la solution.

On utilise une diméthylalkylène urée, par exemple la diméthyléthylène urée ou la diméthylpropylène urée, et les solutions de polyamides-imides à filer possèdent l'avantage d'être peu colorées. Elles doivent de plus présenter une viscosité permettant leur filage, généralement comprise entre 40 et 100, de préférence 50 et 80 Pa.s (entre 400 et 1 000, de préférence 500 et 800 poises) mesurées au moyen d'un viscosimètre connu dans le commerce sous la marque EPPRECHT RHEOMAT 15 pour le filage humide, et 150 à 300 Pa.s (1 500 à 3 000 poises) pour le filage à sec.

La solution à filer peut posséder une concentration en polymère comprise entre 10 et 35 %, de préférence entre 15 et 25 %. Elle peut contenir divers adjuvants destinés à modifier l'aspect ou les propriétés finales des fils obtenus tels que, colorants, matifiants, stabilisants.

La température de la solution de filage peut varier dans de grandes limites selon la viscosité de la solution à filer. Par exemple une solution présentant une faible viscosité peut facilement être extrudée à température ordinaire, tandis qu'il est préférable d'extruder à chaud, par exemple à 120 °C ou même plus, une solution de viscosité élevée pour éviter d'utiliser de trop grandes pressions à la filière.

Dans le cas du filage humide le bain coagulant utilisé dans le procédé selon l'invention est une solution aqueuse contenant de 30 à 80 % en poids de diméthylalkylène urée (DMAU) quoique l'on ait souvent avantage à utiliser un bain contenant plus de 50 % en poids de DMAU pour obtenir des filaments de meilleure étirabilité, donc de meilleures propriétés finales.

La vitesse de passage des filaments dans le bain coagulant peut varier dans de grandes limites, en fonction de sa concentration en solvant et de la distance de parcours des filaments dans ce bain. Cette vitesse de passage des filaments dans le bain coagulant peut être choisie aisément entre 10 et 60 m/mn, par exemple, quoique des vitesses plus élevées puissent être atteintes. On n'a généralement pas avantage à filer à des vitesses inférieures pour des raisons de rentabilité du procédé. Par ailleurs, des vitesses trop élevées de passage des filaments dans le bain coagulant diminuent l'étirabilité des filaments dans l'air. La vitesse de passage des filaments dans le bain coagulant sera donc choisie pour tenir compte à la fois de la rentabilité et des qualités désirées sur le fil terminé.

La température du bain coagulant peut être choisie entre 15 et 40 °C par exemple, elle est généralement comprise entre 20 et 30 °C.

Les filaments ainsi obtenus sont alors étirés, de préférence dans l'air, à un taux d'au moins 2 X ou plus.

Après étirage, de préférence dans l'air, généralement réalisé par passage entre deux séries de rouleaux, on élimine le solvant résiduel des filaments par des moyens connus, généralement au moyen d'un lavage à l'eau circulant à contre-courant ou sur des rouleaux laveurs, à température ambiante.

Les fils obtenus par filage à sec sont pré-étirés dans la cellule de filage puis le solvant résiduel est éliminé, soit par traitement thermique à une température supérieure à 100 °C, soit par lavage à l'eau, de préférence à l'eau bouillante sous pression.

Dans les deux procédés de filage, les filaments lavés sont alors séchés par des moyens connus, par exemple dans un sèchoir ou sur des rouleaux. La température de ce séchage peut varier dans de grandes limites ainsi que la vitesse qui est d'autant plus grande que la température est plus élevée. On a généralement avantage à effectuer un séchage avec élévation progressive de la température, cette température pouvant atteindre et même dépasser 200 °C par exemple.

Les filaments dont on a éliminé le solvant et l'eau subissent un second étirage pour améliorer leurs qualités mécaniques et pour permettre d'atteindre des titres au brin fins, pouvant être inférieurs à 1 dtex/brin.

Le surétirage peut être effectué par tout moyen connu : four, plaque, rouleaux, à une température d'au moins 250 °C, de préférence au moins 300 °C pouvant aller jusqu'à 400 °C, de préférence en absence d'oxygène.

Le surétirage, généralement réalisé à un taux d'au moins 2 X, de préférence au moins 3 X, pouvant atteindre 4 ou 5 X, de sorte que le taux global d'étirage soit d'au moins 5 X, de préférence au moins 6 X.

Selon la présente invention, les fils de PAI issus de métaphénylène diisocyanate possédent la caractéristique inattendue de présenter une excellente étirabilité et donc de permettre d'accéder à des titres au brin plus fins que les polyamides-imides issus d'autres diisocyanates tels que le diphénylméthane-4,4' diisocyanate ou le diphényléther-4,4' diisocyanate décrits précédemment dans les brevets français 2 079 785 et 2 643 084. Ils possèdent également l'avantage d'une moindre coloration et surtout d'une meilleure tenue thermomécanique, comme on le verra plus loin dans la description.

La présente invention concerne également des fils et fibres à base de polyamides-imides constitués de :
- enchaînements amides-imides (A) de formule :
- éventuellement des enchaînements amides (B) de formule :
- éventuellement des enchaînements amides (C) de formule :

   -NH-Ar₁-NH-CO-R-CO-
- des enchaînements imides (D) de formule : dans lesquels :
   * Ar₁ représente un radical aromatique métaphénylène,
   * Ar₂ représente un radical aromatique trivalent,
   * Ar₃ représente un radical aromatique tétravalent
   * R représente un radical aromatique, divalent,
   * M un métal alcalin ou alcalino-terreux,

   les enchaînements (A) étant présents à raison de 20 à 100 %, de préférence de 50 à100 %,
   les enchaînements (B) étant présents à raison de 0 à 5 %,
   les enchaînements (C) étant présents à raison de 0 à 50 %,
   les enchaînements (D) étant présents à raison de 0 à 80 %, de préférence 20 à 80%,
   la somme des enchaînements A + B + C + D étant égale à 100 %,
possédant une excellente tenue thermomécanique et une faible coloration.

Les fils et fibres selon l'invention possèdent de préférence une viscosité inhérente ≥ 0,8 dl/g, de préférence 0,9 dl/g.

La tenue thermomécanique est mise en évidence par la rétention du niveau du module d'élasticité par élévation linéaire de la température avec une progression des températures allant de 50 à 400 °C environ. La rétention du module d'élasticité est ≥ 40 % à 310 °C. Les fils à base de PAI issu de m-PDI présentent une très faible coloration initiale, permettant leur teinture dans des teintes très claires, inhabituelles pour ces types de produit.

Ils possèdent, en outre une rétention de la ténacité après exposition de 1 000 heures à 200 °C d'au moins 75 %, de préférence au moins 80 %, et après exposition de 5 000 heures à 200 °C d'au moins 65 %, de préférence au moins 70 %.

Les fils selon l'invention présentent également une excellente étirabilité, permettant d'atteindre des titres au brin très faibles, inférieurs à 1 dtex/brin, ce qui est tout à fait inhabituel pour des fils thermostables et leur confère un toucher textile très doux. Ils possèdent également d'excellentes propriétés mécaniques, ténacité à la rupture, module d'élasticité, et un faible allongement. Ainsi ils allient un toucher textile et de bonnes caractéristiques mécaniques et thermomécaniques. Ils peuvent être teints aisément avec des colorants basiques.

Ils peuvent être utilisés seuls ou en mélanges avec des fils naturels ou synthétiques dans le but d'améliorer ou modifier certaines propriétés. Ils trouvent leur utilisation dans une large gamme d'applications, en particulier les vêtements de travail et de protection.

Quand les fils sont exempts d'unités (B), ils peuvent également entrer dans la composition de nombreux composites, notamment pour des applications diélectriques.

Enfin ils possèdent un avantage économique important car le métaphénylène diisocyanate est connu pour son accessibilité et son prix du marché peu élevé, ce qui représente un avantage industriel important; ceci est particulièrement significatif par rapport au fils issus de polyamides-imides préparés à partir de diphényléther-4,4' diisocyanate.

Dans les exemples qui suivent les valeurs de $\overline{\text{Mn}}$ et $\overline{\text{Mw}}$ sont déterminées par chromatographie d'exclusion sur gel (GPC) dans la NMP à 80°C et 0,1 mole/litre de bromure de lithium, les masses étant exprimées par rapport à un étalonnage polystyrène.

L'indice de polydispersité 1 correspond au rapport $\frac{\overline{\text{Mw}}}{\overline{\text{Mn}}}$

### - EXEMPLES 1 A 4 (TDI) (comparatifs)

On prépare une solution à 21 % dans la diméthyléthylène urée d'un copolyamide-imide sulfoné par réaction, en absence de catalyseur, de :

| | | |
|---|---|---|
| - DMEU | 257,1 g | 244 ml |
| - toluylène diisocyanate | 87,0 g | 0,5 mole |
| - anhydride trimellique | 76,8 g | 0,4 mole (80 mol %) |
| - acide téréphtalique (AT) | 13,28 g | 0,08 mole (16 mol %) |
| - dicarboxy-3,5 benzène | | |
| - sulfonate de sodium | 5,36 g | 0,02 mole ( 4 mol %) |
| - DMEU de dilution | 236,7 g | 250 ml |

| | |
|---|---|
| Masse molaire Mn | 50 020 |
| Polydispersité I | 1,78 |
| Viscosité inhérente | 0,97 dl/g |

On obtient une solution de concentration 21 %, de viscosité 60,3 Pa.s (603 poises) mesurée sur un viscosimètre EPPRECHT RHEOMAT 15. Cuve D + E à 25 °C.

La solution maintenue à une température de 70 °C, est extrudée à travers une filière comportant 62 orifices, de diamètre 0,06 mm, dans un bain coagulant DMEU/eau contenant 62 % en poids de DMEU et 38 % en poids d'eau, maintenu à 27 °C, la longueur du trajet des filaments dans ce bain étant d'environ 1 mètre. A la sortie du bain coagulant les filaments sont repris par un premier train de rouleaux et étirés dans l'air entre le premier et le second train de rouleaux à un taux de 2 X. Ils sont ensuite lavés à l'eau à contre-courant dans un bac de lavage, séchés dans un four maintenu à 150 °C environ, puis surétirés dans un four maintenu à une température de 350 °C environ.

Plusieurs taux de surétirage ont été réalisés. Les caractéristiques des fils sont réunies dans le tableau I suivant :

**TABLEAU I**

| | Ex. 1 | Ex. 2 | Ex. 3 | Ex. 4 |
|---|---|---|---|---|
| - taux de surétirage | 4,5 | 3,5 | 4 | 4,2 |
| - taux global | 9 | 7 | 8 | 8,4 |
| - titre au brin (dtex) | 1,03 | 1,03 | 1,21 | 0,87 |
| - ténacité rupture g/tex | 21,6 | 24,7 | 18,7 | 23,3 |
| - allongement rupture % | 16,2 | 15,7 | 17,8 | 17,6 |

- Tenue thermique :
   Rétention de la ténacité après exposition de 1 000 heures à 200 °C : 80 % et après 5 000 heures à 200 ° C = 70 %.
   Un fil obtenu selon le FR 2 643 084 constitué d'un polyamide-imide issu des mêmes monomères que ci-dessus excepté le toluylène diisocyanate qui a été remplacé par le diphénylméthane-4,4' diisocyanate, possède une rétention de la tenacité après exposition pendant 1 000 heures à 200 °C : 38 %.
   Tenue thermomécanique : rétention du module d'élasticité en fonction de la température :
- la fibre conserve 50 % de son module à 310 °C,
- une fibre préparée selon le FR 2 643 084 à base de diphénylméthane-4,4' diisocyanate conserve seulement 22,5 % de son module à 310 °C

### - EXEMPLE 5 (mPDI):

On prépare de la manière indiquée dans l'exemple 1 un polyamide-imide en remplaçant le TDI par le métaphénylène diisocyanate en proportion molaire identique.

Le PAI obtenu a une masse molaire $\overline{\text{Mn}}$ : 36 560 et un indice de polydispersité : 2,05 et possède une viscosité inhérente de 0,86 dl/g.

La viscosité de la solution mesurée sur un viscosimètre EPPRECHT RHEOMAT est de : 56,6 Pa.s (566 poises).

La solution de polyamide-imide ainsi obtenue, de concentration : 21 % est filée et traitée de la manière indiquée dans l'exemple 1, l'étirage-air étant réalisé à un taux de 2,3 X et le surétirage également à un taux de 2,3 X, le taux d'étirage global étant de 5,29 X.

Les fils obtenus présentent les caractéristiques suivantes :
- titre au brin (dtex) : 2,3
- Ténacité rupture : 26 g/tex
- Allongement rupture : 18 %
- Rétention de la ténacité après vieillissement thermique pendant 1 000 heures à 250 °C : 75 %
- Tenue thermomécanique : rétention du module d'élasticité à 310 °C : 40 %.

### - EXEMPLE 6 (mPDI) :

On prépare une solution à 21 % dans la diméthylpropylène urée d'un copolyamide-imide sulfoné par réaction, en absence de catalyseur, de :

| | |
|---|---|
| - Diméthylpropylène urée (DMPU) | 279,8 g (d = 1,064) = 263,0 ml |
| - anhydride trimellique | 61,44 g (0,32 mole) |
| - acide téréphtalique | 13,28 g (0,08 mole) |
| - Phénylène diisocyanate-1,3 (mPDi) | 64 g (0,04 Mole) |
| - DMPU de dilution | 109,6 g (103 ml) |

On obtient une solution de concentration 21 % dans la DMPU, de viscosité 81,0 Pa.s (810 poises) mesurée de la manière indiquée dans l'exemple 1. Le PAI ainsi obtenu présente une masse molaire $\overline{\text{Mn}}$ = 37 840, une polydispersité de 2,34 et une viscosité inhérente de 0,89 dl/g.

La solution ainsi obtenue est filée de la manière indiquée dans l'exemple 1 et les filaments obtenus sont étirés à un taux d'étirage de 2 X, lavés et séchés, puis surétirés dans un four maintenu à 335 °C à un taux de 3 X.

Les filaments obtenus possédent les caractéristiques suivantes :

| | |
|---|---|
| Titre au brin (dtex) | 2 |
| Ténacité rupture | 30 g/tex |
| Allongement % | 15 |

| Tenue thermomécanique - Rétention du module d'élasticité : à 310 °C : conservation de 43 % du module initial. | |
|---|---|
| | |

## Revendications

1. Fils et fibres thermostables à base de polyamides-imides, caractérisé par le fait qu'ils présentent :
- des enchaînements amides-imides (A) de formule :
- éventuellement des enchaînements amides (B) de formule :
- des enchaînements amides (C) de formule :
-NH-Ar₁-NH-CO-R-CO-
- des enchaînements imides (D) de formule : dans lesquels :
* Ar₁ représente un radical aromatique divalent métaphénylène,
* Ar₂ représente un radical aromatique trivalent,
* Ar₃ représente un radical aromatique tétravalent,
* R représente un radical aromatique, divalent,
* M un métal alcalin ou alcalino-terreux,
les enchaînements (A) étant présents à raison de 20 à 100 %,
les enchaînements (B) étant présents à raison de 0 à 5 %,
les enchaînements (C) étant présents à raison de 0 à 80 %,
les enchaînements (D) étant présents à raison de 0 à 80 %,
la somme des enchaînements (A) + (B) + (C) + (D) étant égale à 100 %,
et qu'ils possèdent une rétention du module d'élasticité à 310 °C, d'au moins 40 %.

2. Fils et fibres selon la revendication 1, caractérisé par le fait que le polyamide-imide possède une viscosité inhérente ≥ 0,8 dl/g, de préférence ≥ 0,9 dl/g.

3. Fils et fibres selon la revendication 1, caractérisés par le fait que les enchaînements (A) sont présents à raison de 50 à 100 %, les enchaînements (B) à raison de 0 à 3 %, les enchaînements (C) à raison de 0 à 50 %, les enchaînements (D) à raison de 0 à 50 %.

4. Fils et fibres selon la revendication 1, caractérisés par le fait que Ar₂ est un radical de formule

5. Fils et fibres selon la revendication 1, caractérisés par le fait que R est un radical de formule

6. Fils et fibres selon la revendication 1, caractérisés par le fait que M est un métal alcalin.

7. Fils et fibres selon la revendication 1, caractérisés par le fait que la rétention du module d'élasticité à 310°C est d'au moins 50 %.

8. Fils et fibres selon la revendication 1, caractérisés par le fait qu'ils ont un titre au brin ≤ 1 dtex.

9. Procédé pour l'obtention de fils et fibres à base de polyamide-imide possédant une tenue thermomécanique améliorée, selon l'une des revendications 1 à 8, caractérisé par le fait que :
a) - on file une solution dans la diméthylalkylène urée (DMAU) d'un polymère, comportant :
- des enchaînements amides-imides (A) de formule :
- éventuellement des enchaînements amides (B) de formule :
- des enchaînements amides (C) de formule :
-NH-Ar₁-NH-CO-R-CO-
- des enchaînements imides (D) de formule : dans lesquels :
* Ar₁ représente un radical aromatique divalent métaphénylène,
* Ar₂ représente un radical aromatique trivalent,
* Ar₃ représente un radical aromatique tétravalent,
* R représente un radical aromatique divalent,
* M représente un métal alcalin ou alcalino-terreux.
- les enchaînements (A) étant présents à raison de 20 à 100 %,
- les enchaînements (B) étant présents à raison de 0 à 5 %,
- les enchaînements (C) étant présents à raison de 0 à 80 %,
- les enchaînements (D) étant présents à raison de 0 à 80 %,
la somme des enchaînements (A) + (B) + (C) + (D) étant égale à 100 %, dans un milieu coagulant aqueux contenant 30 à 80 % en poids de diméthylalkylène urée (DMAU) et de 20 à 70 % en poids d'eau.
b) - on étire des filaments obtenus à un taux d'au moins 2 X,
c) - on élimine le solvant résiduel des filaments et on les sèche par tout moyen connu.
d) - on les surétire à une température d'au moins 250 °C, à un taux d'au moins 2 X, de sorte que le taux d'étirage total soit d'au moins 5 X.

10. Procédé selon la revendication 9, caractérisé par le fait que le solvant est éliminé par lavage.

11. Procédé selon la revendication 9, caractérisépar le fait que le bain coagulant contient 50 à 65 % en poids de solvant.

12. Procédé selon la revendication 9, caractérisé par le fait que le surétirage est effectué à un taux d'au moins 3 X, de sorte que l'étirage total est de 6 X.

13. Procédé selon la revendication 9, caractérisé par le fait que le surétirage est effectué à une température d'au moins 300 °C, en absence d'oxygène.

14. Procédé pour l'obtention de fils et fibres à base de polyamide-imide possédant une tenue thermomécanique améliorée, caractérisé par le fait qu'on file une solution dans la diméthylalkylène urée (DMAU) d'un polymère polyamideimide selon la revendication 1, dans une atmosphère évaporatoire maintenue à une température voisine ou supérieure au point d'ébullition du solvant, le solvant résiduel étant éliminé des filaments, ceux-ci étant ensuite étirés à une température supérieure à 250 °C, de sorte que le taux total d'étirage soit d'au moins 5 X.

15. Procédé selon la revendication 14, caractérisé par le fait que l'on élimine le solvant résiduel des filaments par traitement thermique à température ≥ 160 °C.

16. Articles thermostables comportant des fils et fibres selon la revendication 1.

## Patentansprüche

1. Thermostabile Fäden und Fasern auf der Basis von Polyamid-imiden, dadurch gekennzeichnet, daß sie aufweisen:
- Amid-Imid-Verkettungen (A) der Formel
- gegebenenfalls Amid-Verkettungen (B) der Formel
- Amid-Verkettungen (C) der Formel
-NH-Ar₁-NH-CO-R-CO-
- Imid-Verkettungen (D) der Formel in denen
. Ar₁ einen divalenten, aromatischen Rest Metaphenylen darstellt,
. Ar₂ einen trivalenten aromatischen Rest darstellt,
. Ar₃ einen tetravalenten aromatischen Rest darstellt,
. R einen divalenten aromatischen Rest darstellt,
. M ein Alkalimetall oder Erdalkalimetall ist,
die Verkettungen (A) im Verhältnis von 20 % bis 100 % vorliegen,
die Verkettungen (B) im Verhältnis von 0 % bis 5 % vorliegen,
die Verkettungen (C) im Verhältnis von 0 % bis 80 % vorliegen,
die Verkettungen (D) im Verhältnis von 0 % bis 80 % vorliegen,
die Summe der Verkettungen (A) + (B) + (C) + (D) gleich 100 % ist,
und dadurch, daß sie eine Retention des Elastizitätsmoduls bei 310 °C von mindestens 40 % besitzen.

2. Fäden und Fasern nach Anspruch 1, dadurch gekennzeichnet, daß das Polyamid-imid eine inhärente Viskosität von ≥ 0,8 dl/g, vorzugsweise von ≥ 0,9 dl/g besitzt.

3. Fäden und Fasern nach Anspruch 1, dadurch gekennzeichnet, daß die Verkettungen (A) im Verhältnis von 50 % bis 100 %, die Verkettungen (B) im Verhältnis von 0 % bis 3 %, die Verkettungen (C) im Verhältnis von 0 % bis 50 % und die Verkettungen (D) im Verhältnis von 0 % bis 50 % vorliegen.

4. Fäden und Fasern nach Anspruch 1, dadurch gekennzeichnet, daß R ein Rest der Formel ist.

5. Fäden und Fasern nach Anspruch 1, dadurch gekennzeichnet, daß R ein Rest der Formel ist.

6. Fäden und Fasern nach Anspruch 1, dadurch gekennzeichnet, daß M ein Alkalimetall ist.

7. Fäden und Fasern nach Anspruch 1, dadurch gekennzeichnet, daß die Retention des Elastizitätsmoduls bei 310 °C mindestens 50 % beträgt.

8. Fäden und Fasern nach Anspruch 1, dadurch gekennzeichnet, daß sie einen Fasertiter von ≤ 1 dtex besitzen.

9. Verfahren zur Herstellung von Fäden und Fasern auf der Basis von Polyamid-imiden mit einem verbesserten thermomechanischen Verhalten nach einem der Ansprüche 1 bis 8, dadurch gekennzeichnet, daß man
a) - eine Lösung von einem Polymer in Dimethylalkylen-harnstoff (DMAU) verspinnt, wobei das Polymer:
- Amid-Imid-Verkettungen (A) der Formel
- gegebenenfalls Amid-Verkettungen (B) der Formel
- Amid-Verkettungen (C) der Formel
-NH-Ar₁-NH-CO-R-CO-
- Imid-Verkettungen (D) der Formel in denen
. Ar₁ einen divalenten, aromatischen Rest Metaphenylen darstellt,
. Ar₂ einen trivalenten aromatischen Rest darstellt,
. Ar₃ einen tetravalenten aromatischen Rest darstellt,
. R einen divalenten aromatischen Rest darstellt,
. M ein Alkalimetall oder Erdalkalimetall ist,
- die Verkettungen (A) im Verhältnis von 20 % bis 100 % vorliegen,
- die Verkettungen (B) im Verhältnis von 0 % bis 5 % vorliegen,
- die Verkettungen (C) im Verhältnis von 0 % bis 80 % vorliegen,
- die Verkettungen (D) im Verhältnis von 0 % bis 80 % vorliegen,
die Summe der Verkettungen (A) + (B) + (C) + (D) gleich 100 % ist,
in einem waßrigen Koagulationsmedium umfaßt, das 30 Gew.-% bis 80 Gew.-% Dimethylalkylen-harnstoff (DMAU) und 20 Gew.-% bis 70 Gew.-% Wasser enthält,
b) - die erhaltenen Fasern bis zu einem Grad von mindestens zwei mal streckt,
c) - das restliche Lösungsmittel aus den Fasern entfernt und diese durch jedes bekannte Mittel trocknet,
d) - die Fasern bei einer Temperatur von mindestens 250 °C bis zu einem Grad von mindestens zwei mal überstreckt, so daß der gesamte Streckungsgrad mindestens fünf mal beträgt.

10. Verfahren nach Anspruch 9, dadurch gekennzeichnet, daß das Lösungsmittel durch Waschen entfernt wird.

11. Verfahren nach Anspruch 9, dadurch gekennzeichnet, daß das Koagulationsbad 50 Gew.-% bis 65 Gew.-% Lösungsmittel enthält.

12. Verfahren nach Anspruch 9, dadurch gekennzeichnet, daß das Überstrecken bis zu einem Grad von mindestens drei mal durchgeführt wird, so daß die gesamte Streckung sechs mal beträgt.

13. Verfahren nach Anspruch 9, dadurch gekennzeichnet, daß das Überstrecken bei einer Temperatur von mindestens 300 °C in Abwesenheit von Sauerstoff durchgeführt wird.

14. Verfahren zur Herstellung von Fäden und Fasern auf der Basis von Polyamid-imiden mit einem verbesserten thermomechanischen Verhalten, dadurch gekennzeichnet, daß man eine Lösung eines Polyamid-imid-Polymers nach Anspruch 1 in Dimethylalkylen-harnstoff (DMAU) in einer Verdampfungsatmosphäre verspinnt, die auf einer Temperatur von etwa dem Siedepunkt des Lösungsmittels oder höher gehalten wird, wobei das restliche Lösungsmittel von den Fasern entfernt wird, die anschließend bei einer Temperatur von über 250 °C gestreckt werden, so daß der gesamte Streckungsgrad mindestens fünf mal beträgt.

15. Verfahren nach Anspruch 14, dadurch gekennzeichnet, daß man das restliche Lösungsmittel von den Fasern durch thermische Behandlung bei einer Temperatur von ≥ 160 °C entfernt.

16. Thermostabile Artikel, umfassend Fäden und Fasern nach Anspruch 1.

## Claims

1. Thermally stable yarns and fibres based on polyamide-imides, characterized in that they have:
- amide-imide chain sequences (A) of formula:
- optionally, amide chain sequences (B) of formula:
- amide chain sequences (C) of formula:
-NH-Ar₁-NH-CO-R-CO-
- imide chain sequences (D) of formula: in which:
Ar₁ denotes a meta-phenylene divalent aromatic radical,
Ar₂ denotes a trivalent aromatic radical,
Ar₃ denotes a tetravalent aromatic radical,
R denotes a divalent aromatic radical,
M denotes an alkali metal or alkaline earth metal,
- the chain sequences (A) being present in a proportion of 20 to 100 %,
- the chain sequences (B) being present in a proportion of 0 to 5 %,
- the chain sequences (C) being present in a proportion of 0 to < 80 %,
- the chain sequences (D) being present in a proportion of 0 to < 80 %
the sum of the chain sequences (A) + (B) + (C) + (D) being equal to 100 %,
and in that they have an at least 40% retention of the modulus of elasticity at 310°C.

2. Yarns and fibres according to Claim 1, characterized in that the polyamide-imide has an inherent viscosity ≥ 0.8 dl/g, preferably ≥ 0.9 dl/g.

3. Yarns and fibres according to Claim 1, characterized in that the chain sequences (A) are present in a proportion of 50 to 100 %, the chain sequences (B) in a proportion of 0 to 3 %, the chain sequences (C) in a proportion of 0 to 50 % and the chain sequences (D) in a proportion of 0 to 50 %.

4. Yarns and fibres according to Claim 1, characterized in that Ar₂ is a radical of formula

5. Yarns and fibres according to Claim 1, characterized in that R is a radical of formula

6. Yarns and fibres according to Claim 1, characterized in that M is an alkali metal.

7. Yarns and fibres according to Claim 1, characterized in that the retention of the modulus of elasticity at 310°C is at least 50 %.

8. Yarns and fibres according to Claim 1, characterized in that they have a linear density ≤ 1 dtex.

9. Process for obtaining yarns and fibres based on polyamide-imide, which are of improved thermomechanical behaviour, according to one of Claims 1 to 8, characterized in that:
a) - a solution of a polymer in dimethylalkyleneurea (DMAU) is spun, the polymer comprising:
- amide-imide chain sequences (A) of formula:
- optionally, amide chain sequences (B) of formula:
- amide chain sequences (C) of formula:
-NH-Ar₁-NH-CO-R-CO-
- imide chain sequences (D) of formula: in which:
Ar₁ denotes a meta-phenylene divalent aromatic radical,
Ar₂ denotes a trivalent aromatic radical,
Ar₃ denotes a tetravalent aromatic radical,
R denotes a divalent aromatic radical,
M denotes an alkali metal or alkaline-earth metal,
- the chain sequences (A) being present in a proportion of 20 to 100 %,
- the chain sequences (B) being present in a proportion of 0 to 5 %,
- the chain sequences (C) being present in a proportion of 0 to 80 %,
- the chain sequences (D) being present in a proportion of 0 to 80 %,
the sum of the chain sequences (A) + (B) + (C) + (D) being equal to 100 %, in an aqueous coagulating medium containing 30 to 80 % by weight of dimethylalkyleneurea (DMAU) and from 20 to 70 % by weight of water,
b) - the filaments obtained are drawn to a ratio of at least 2x,
c) - the residual solvent is removed from the filaments and they are dried by any known means,
d) - they are overdrawn at a temperature of at least 250°C, to a ratio of at least 2×, with the result that the total draw ratio is at least 5×.

10. Process according to Claim 9, characterized in that the solvent is removed by washing.

11. Process according to Claim 9, characterized in that the coagulating bath contains 50 to 65 % by weight of solvent.

12. Process according to Claim 9, characterized in that the overdrawing is performed to a ratio of at least 3×, with the result that the total draw is 6×.

13. Process according to Claim 9, characterized in that the overdrawing is performed at a temperature of at least 300°C, in the absence of oxygen.

14. Process for obtaining yarns and fibres based on polyamide-imide, which are of improved thermomechanical behaviour, characterized in that a solution of a polyamide-imide polymer according to Claim 1 in dimethylalkyleneurea (DMAU) is spun, into an evaporation atmosphere maintained at a temperature close to or higher than the boiling point of the solvent, the residual solvent being removed from the filaments, the latter being then drawn at a temperature above 250°C, with the result that the total draw ratio is at least 5×.

15. Process according to Claim 14, characterized in that the residual solvent is removed from the filaments by heat treatment at a temperature ≥ 160°C.

16. Thermally stable articles comprising yarns and fibres according to Claim 1.
